# EUROPÄISCHE PATENTSCHRIFT

(11) **EP 0 138 082 B1**
(45) Veröffentlichungstag und Bekanntmachung des Hinweises auf die Patenterteilung: **27.01.1988**
(21) Anmeldenummer: 84111068.7
(22) Anmeldetag: 17.09.1984
(51) Int. Cl.: H01T 1/22

(54) **Gasentladungsableiter und Herstellungsverfahren**
Gas-discharge arrester and fabrication method
Dérivateur à décharge dans un gaz et méthode de fabrication

(30) Priorität: 30.09.1983 DE 3335602
(43) Veröffentlichungstag der Anmeldung: 24.04.1985
(73) Patentinhaber: SIEMENS AKTIENGESELLSCHAFT, 80333 München (DE)
(72) Erfinder: Watzke, Franz, D-8918 Diessen (DE); Lange, Gerhard, Ing. grad., D-1000 Berlin 20 (DE); Boy, Jürgen, Ing. grad., D-1000 Berlin 28 (DE)

(56) Entgegenhaltungen:
- EP-A- 0 017 875
- DE-A- 2 537 964
- DE-B- 1 270 698
- US-A- 3 266 861

## Beschreibung

Die vorliegende Erfindung betrifft einen Gasentladungsableiter nach den Oberbegriffen der Patentansprüche 1 oder 2. Derartige Gasentladungsableiter sind aus der DE-OS 2 619 866 bekannt. Gemäss dieser DE-OS enthält die Aktivatormasse, die in den Gasentladungsableiter eingebracht wird, Bariumaluminium, ein Alkalihalogenid und Titan. Durch den Zusatz von Titan soll die Ansprechspannung stabil gehalten und eine hohe Lebensdauer erreicht werden.

Demgegenüber besteht die Aufgabe, die der vorliegenden Erfindung zugrundeliegt, in einer Verkleinerung der Exemplarstreuung und der Kollektivstreuung der elektrischen Werte des Gasentladungsableiters und in einer Erhöhung der thermischen und elektrischen Belastbarkeit des Ableiters, ohne eine Änderung seiner elektrischen Kennwerte hinnehmen zu müssen.

Diese Aufgabe wird durch die kennzeichnenden Merkmale der Ansprüche 1 oder 2 gelöst. Der Zusatz von Wolfram und/oder Molybdän anstelle von Titan ergibt eine beträchtliche Verbesserung der Strombelastbarkeit des Ableiters. Dies hat seinen Grund anscheinend darin, dass Wolfram und Molybdän erst über 1 000 °C in nennenswertem Masse als Getterwerkstoffe wirksam werden und dass auch bei noch beträchtlich höheren Temperaturen die einmal angelagerten Gase nicht mehr freigegeben werden. Dadurch können bei Strombelastungen, die wesentlich höher sind als die im Stand der Technik zulässigen, noch sehr viele Schaltungen durchgeführt werden, ohne dass sich die Ansprechspannung ändert. Der Ableiter ist daher für Schaltanwendungen und als Überspannungsableiter mit langer Lebensdauer besonders gut geeignet.

Bei der erfindungsgemässen Zusammensetzung liegt praktisch eine Zweistufen-Getterung vor. Gase, die sich bei geringen Temperaturen unter etwa 900 °C bilden, werden vom Bariumaluminium gegettert, wenn aber die Temperatur der Aktivierungsmasse kurzzeitig über 1 000 °C steigt, werden diese Stoffe vom Bariumaluminium wieder abgegeben und vom Wolfram oder Molybdän übernommen.

Dabei eignet sich Wolfram insbesondere für sehr hohe Spitzenströme und damit verbundene sehr starke Erhitzung des Aktivators, während Molybdän bei mässiger Überhitzung vorteilhaft und dazu kostengünstiger ist.

In einer Aktivierungsmasse unter Verwendung von Nickel hat insbesondere der Zusatz von Wolfram den besonderen Vorteil, dass eine besonders geringe Kathodenzerstäubung eintritt, dass also besonders wenig Material von den Elektroden abdampft. Abdampfendes Material führt zu Metallschichten auf dem Gehäuse, welche ihrerseits wiederum die Kapazität des Überspannungsableiters vergrössern. Die Kapazitätsvergrösserung muss für viele Einsatzfälle vermieden werden, so insbesondere für Hochfrequenzanwendungen. Hierfür reicht der Einsatz von Molybdän aus, soweit nicht extreme Forderungen den Einsatz von Wolfram nötig machen.

Ein weiterer besonderer Vorteil der erfindungsgemässen Zusammensetzung des Aktivators besteht in einer erhöhten Neigung zur Bildung von Sintermetall. Dadurch entstehen insbesondere beim Einsatz von Nickel erheblich haftfestere Schichten als ohne die Zugabe von Molybdän oder Wolfram. Hierfür ist es vorteilhaft, wenn der Aktivator gleiche Gewichtsanteile von Nickel und Molybdän enthält.

Der Anteil von Molybdän wird, sofern eine ausreichende Haftfestigkeit gewährleistet ist, vorteilhaft auf die erforderliche Menge von Bariumaluminium abgestimmt, wobei sich der Gewichtsanteil von Bariumaluminium zu dem von Molybdän vorteilhaft wie 1:3 verhält. Die Haftfestigkeit reicht bei der Anwesenheit von Alkalimetall in der Regel, bei Verwendung von Nickel in Fällen geringerer mechanischer Beanspruchung aus.

Erfindungsgemässe Überspannungsableiter werden vorteilhaft durch ein Verfahren hergestellt, bei dem auf zumindest einer Elektrode eine Aktivatormasse aufgebracht wird, welche die erforderlichen Ausgangssubstanzen in Pulverform enthält, indem der Ableiter gasdicht verschlossen und danach einer Temperaturbehandlung und einer elektrischen Formierung durch Stromstösse unterzogen und die Stromstösse so bemessen werden, dass die Temperatur im Aktivator kurzzeitig über 1 000 °C angehoben wird. Durch dieses Verfahren werden zunächst alle flüchtigen Stoffe durch das Bariumaluminium gegettert, bei der Erhöhung der Temperatur aber wieder abgegeben und vom Wolfram bzw. vom Molybdän festgebunden. Sie können daher auch bei hohen Belastungen im Betrieb zu keinen Störungen mehr führen.

Bei diesem Verfahren werden die Ausgangssubstanzen vorteilhaft in Form von Pulver mit einer Korngrösse zwischen 0,2 µrn und 50 jlm vermengt, mit einer chemisch inaktiven Flüssigkeit zu einer Paste angerührt und so.auf die Elektroden aufgebracht. Als chemisch inaktive Flüssigkeit eignet sich beispielsweise Alkohol.

Für das beschriebene Verfahren wird vorteilhaft eine Aktivatormasse mit der folgenden Zusammensetzung verwendet:
25 Gew.-% bis 90 Gew.-% Alkalihalogenid
3 Gew.-% bis 50 Gew.-% Bariumaluminium
5 Gew.-% bis 20 Gew.-% Molybdän.

Besonders günstige Werte werden unter Verwendung einer Aktivatormasse mit der folgenden Zusammensetzung erhalten:
60 Gew.-% Kaliumchlorid
10 Gew.-% Bariumaluminium
30 Gew.-% Molybdän.

Aus diesen Massen wird bei dem beschriebenen Temperprozess Kalium freigesetzt, welches die Austrittsarbeit für die Elektroden herabsetzt, wobei das Halogenid durch die Gettermetalle gebunden wird. Das im flüssigen Zustand entstehende Kalium bindet ausserdem den Aktivator, beim Erkalten entsteht eine ausreichend feste Haftung des Aktivators.

Während die Kalium enthaltende Ausführungsform auch bei Kathodenzerstäubung keine elektrisch leitenden Niederschläge auf der Gehäusewand ergibt, ist beim beschriebenen Beispiel mit gleichen Gewichtsanteilen von Nickel und Molybdän die Kathodenzerstäubung bereits so weit reduziert, dass diese Zusammensetzung auch für Ableiter mit Zündstrichen auf der Innenseite des Isolators eingesetzt werden kann, ohne dass die Zündstriche bedampfen und damit die Ansprechstossspannung unzulässig ansteigt.

Bei der Ausführung unter Verwendung von Nickelpulver wirkt die Bariumaluminiumlegierung als emissionsbestimmender Stoff. Der Nickelanteil bildet ein wärmeableitendes Sintergerüst und mit dem Molybdän zusammen eine fest haftende Schicht auf der Elektrode. Der Molybdän-Pulveranteil bildet wiederum den beschriebenen Getter für unedle Gasanteile.

## Patentansprüche

1. Gasentladungsableiter, in welchem sich zwei oder mehrere Elektroden gegenüberstehen, wobei zumindest eine dieser Elektroden mit einem Aktivator beschichtet ist, wobei dieser Aktivator zumindest ein Alkalimetall und eine Bariumaluminium-Legierung enthält, dadurch gekennzeichnet, dass der Aktivator zusätzlich metallisches Wolfram und/oder Molybdän enthält.

2. Gasentladungsableiter, in welchem sich zwei oder mehrere Elektroden gegenüberstehen, wobei zumindest eine dieser Elektroden mit einem Aktivator beschichtet ist, welcher eine Bariumaluminium-Legierung enthält, dadurch gekennzeichnet, dass der Aktivator zusätzlich metallisches Nickel und metallisches Wolfram und/oder Molybdän enthält.

3. Gasentladungsableiter nach Anspruch 2, gekennzeichnet durch gleiche Gewichtsanteile von Nickel und Molybdän.

4. Gasentladungsableiter nach einem der Ansprüche 1 bis 3, gekennzeichnet durch das Verhältnis des Gewichtsanteiles von Bariumaluminium zum Gewichtsanteil von Molybdän von 1:3.

5. Verfahren zur Herstellung eines Gasentladungsableiters nach einem der Ansprüche 1 bis 4, dadurch gekennzeichnet, dass auf zumindest eine Elektrode eine Aktivatormasse aufgebracht wird, welche die erforderlichen Ausgangssubstanzen in Pulverform enthält, dass der Ableiter gasdicht verschlossen und danach einer Temperaturbehandlung und einer elektrischen Formierung durch Stromstösse unterzogen wird und dass die Stromstösse so bemessen sind, dass die Temperatur im Aktivator kurzzeitig über 1 000 °C angehoben wird.

6. Verfahren nach Anspruch 5, dadurch gekennzeichnet, dass die Ausgangssubstanzen des Aktivators in Form von Pulver mit einer Korngrösse zwischen 0,2µrn und 50 jlm vermengt, mit einer chemisch inaktiven Flüssigkeit zu einer Paste angerührt und so auf die Elektroden aufgebracht werden.

7. Verfahren nach einem der Ansprüche 4 bis 6, gekennzeichnet durch die Verwendung einer Aktivatormasse mit der folgenden Zusammensetzung:
25 Gew.-% bis 90 Gew.-% Alkalihalogenid
3 Gew.-% bis 50 Gew.-% Bariumaluminium
5 Gew.-% bis 70 Gew.-% Molybdän.

8. Verfahren nach Anspruch 7, gekennzeichnet durch die Verwendung einer Aktivierungsmasse mit der folgenden Zusammensetzung:
etwa 60 Gew.-% Kaliumchlorid
etwa 10 Gew.-% Bariumaluminium
etwa 30 Gew.-% Molybdän.

## Revendications

1_. Protecteur de surtension à gaz dans lequel deux ou plusieurs électrodes se font face, l'une au moins de ces électrodes étant revêtue d'un activateur, cet activateur contenant au moins un métal alcalin et un alliage de baryum et d'aluminium, caractérisé en ce que l'activateur contient en outre du tungstène métallique et/ou du molybdène.

2. Protecteur de surtension à gaz dans lequel deux ou plusieurs électrodes se font face, l'une au moins de ces électrodes étant revêtue d'un activateur, cet activateur contenant au moins un métal alcalin et un alliage de baryum et d'aluminium, caractérisé en ce que l'activateur contient en outre du nickel métallique et du tungstène métallique et/ou du molybdène.

3. Protecteur de surtension à gaz suivant la revendication 2, caractérisé par des proportions équipondérables de nickel et de molybdène.

4. Protecteur de surtension à gaz suivant l'une des revendications 1 à 3, caractérisé en ce que le rapport de la proportion pondérale de l'alliage de baryum et d'aluminium à la proportion pondérale de molybdène est de 1:3.

5. Procédé de fabrication d'un protecteur de surtension à gaz suivant l'une des revendications 1 à 4, caractérisé en ce qu'il consiste à déposer sur au moins une électrode une masse d'activateur qui contient, sous forme de poudre, les substances de départ nécessaires, à fermer le protecteur de surtension d'une manière étanche au gaz et à le soumettre ensuite à un traitement thermique et à un formage électrique par des impulsions de courant, et à donner aux impulsions de courant des valeurs telles que la température de l'activateur s'élève au-dessus de 1 000 °C pendant une courte durée.

6. Procédé suivant la revendication 5, caractérisé en ce qu'il consiste à mélanger les substances de départ de l'activateur sous la forme d'une poudre ayant une granulométrie comprise entre 0,2 micron et 50 microns, à les mélanger à un liquide inactif chimiquement pour en faire une pâte et à les déposer ainsi sur les électrodes.

7. Procédé suivant l'une des revendications 4 à 6, caractérisé par l'utilisation d'une masse d'activateur ayant la composition suivante:
de 25% en poids à 90% en poids d'un halogénure de métal alcalin,
de 3% en poids à 50% en poids d'un alliage de baryum et d'aluminium,
de 5% en poids à 70% en poids de molybdène.

8. Procédé suivant la revendication 7, caractérisé par l'utilisation d'une masse d'activation ayant la composition suivante:
environ 60% en poids de chlorure de potassium,
environ 10% en poids d'un alliage de baryum et d'aluminium,
environ 30% en poids de molybdène.

## Claims

1. A gas discharge arrester, in which two or more electrodes are arranged opposite one another, at least one of these electrodes being coated with an activator which contains at least one alkali metal and a barium-aluminium alloy, characterised in that the activator additionally contains metallic tungsten and/or molybdenum.

2. A gas discharge arrester in which two or more electrodes are arranged opposite one another, at least one of these electrodes being coated with an activator which contains a barium-aluminium alloy, characterised in that the activator additionally contains metallic nickel and metallic tungsten and/or molybdenum.

3. A gas discharge arrester as claimed in Claim 2, characterised by equal proportions by weight of nickel and molybdenum.

4. A gas discharge arrester as claimed in one of Claims 1 to 3, characterised by a ratio of the proportion by weight of barium-aluminium to the proportion by weight of molybdenum, of 1:3.

5. A process for the production of a gas discharge arrester as claimed in one of Claims 1 to 4, characterised in that to at least one electrode an activator mass is applied which contains the necessary starting substances in powder form; that the arrester is sealed so as to be gas-tight and is then subjected to heat treatment and electrical forming by current surges; and that the current surges are so regulated that the temperature in the activator is temporarily increased to above 1 000 °C.

6. A process as claimed in Claim 5, characterised in that the starting substances of the activator are blended in the form of powder having a granule size of between 0.2 jlm and 50 jlm, mixed with a chemically inert liquid to form a paste, and applied in this form to the electrodes.

7. A process as claimed in one of Claims 4 to 6, characterised by the use of an activator mass having the following composition:
25% to 90% by weight alkali metal halide,
3% to 50% by weight barium-aluminium,
5% to 70% by weight molybdenum.

8. A process as claimed in Claim 7, characterised by the use of an activator mass having the following composition:
about 60% by weight potassium chloride,
about 10% by weight barium-aluminium,
about 30% by weight molybdenum.
